# EUROPÄISCHE PATENTSCHRIFT

(11) **EP 0 271 481 B1**
(45) Veröffentlichungstag und Bekanntmachung des Hinweises auf die Patenterteilung: **27.03.1991**
(21) Anmeldenummer: 87890278.2
(22) Anmeldetag: 04.12.1987
(51) Int. Cl.: B21B 1/08, B21H 7/10

(54) **Verfahren und Rohling zur Herstellung von Werkzeugen**
Method and blank for producing tools
Procédé et ébauche pour fabriquer des outils

(30) Priorität: 12.12.1986 AT 3300/86
(43) Veröffentlichungstag der Anmeldung: 15.06.1988
(73) Patentinhaber: BÖHLER Gesellschaft m.b.H., A-1010 Wien (AT)
(72) Erfinder: Kopf, Herbert, Ing., A-3332 Rosenau/Sonntagberg (AT); Tejral, Franz, Ing., A-3331 Hilm-Kematen (AT)

(56) Entgegenhaltungen:
- DE-B- 1 143 776
- DE-C- 580 579
- DE-C- 632 428
- DE-C- 1 293 106

## Beschreibung

Die Erfindung betrifft ein Verfahren zur Herstellung von vergüteten Werkzeugen, insbesondere Schneidwerkzeugen, bzw. nach dem Verfahren hergestellte Rohlinge für insbesondere Maschinenmesser, aus warmgewalztem Flachstahl, mit einer die Schneidkante bildenden Abschrägung.

Der Zweck dieses Herstellungsverfahrens besteht darin, eine wirtschaftliche Fertigung durch Einsatz eines Spezialprofiles zu erreichen.

Es ist für die Herstellung von Maschinenmessern bekannt, einen Flachstahl aus geeignetem Material zu verwenden, der im Profil rechteckig ist und durch Warmwalzen erstellt wird. Solche als Stangenmaterial erstellten Halbzeuge werden auf die gewünschte Länge zugeschnitten und allseitig mechanisch bearbeitet. An jener Seite, an der die Schneide vorgesehen ist, muß nun eine Abschrägung vorgenommen werden, damit eine Schneidkante gebildet wird. Da diese Schneidkante möglichst scharfkantig ausgebildet sein soll, ergibt sich die Notwendigkeit, die Abschrägung nach dem Härten bzw. Vergüten zu schleifen.

Der Nachteil besteht nun darin, daß beim Schleifprozeß gerade die Schneidkante eine geringe Wärmeabfuhr erfährt und so tritt an dieser Stelle eine Temperaturerhöhung ein, wodurch das Vergütungsgefüge nachteilig beeinflußt und die Härte vermindert wird.

Weist der Flachstahl herstellungsbedingt eine entkohlte Oberflächenzone auf oder entsteht beim Härten eines bereits eine Abschrägung aufweisenden Messerrohlings eine oberflächliche Entkohlung, so muß diese Schicht zumindestens an den zwei Flächen, welche die Schneidkante ergeben, abgeschliffen werden.

Weiters weist gewalzter Stabstahl eine in Walzrichtung ausgebildete zeilige Struktur auf. Ist nun die Schneidkante des Messers parallel zur Walzrichtung ausgebildet, so bewirken diese Zeilen, die durch Inhomogenitäten im Mikrobereich des Vormaterials entstehen, unterschiedliche Werkstoffeigenschaften über die Länge der Kante und somit geringe Standzeit der Schneidwerkzeuge.

Aus der DE-B-1 143 776 ist ein Verfahren nach dem Oberbegriff des Anspruchs 1 und eine Walzvorrichtung zum Hertellen von Messern mit geschliffener Schneide, insbesondere für Profilschneidgeräte, zum Nacharbeiten von vulkanisierten Reifen bekannt geworden. Dabei ist vorgesehen, an einem bandförmigen Messerstahl mit rechteckigem Querschnitt mittels Kaltverformung, die zu einer Verfestigung des Stahles in diesem Bereich führt, durch Walzen eine Kante der Messerschneide vor dem Schleifen der anderen abzuschrägen.

Ausgehend von diesem Stand der Technik lag der Erfindung die Aufgabe zugrunde, ein Verfahren zur Herstellung von gehärteten bzw. vergüteten Werkzeugen, insbesondere Maschinenmesser, mit mindestens einer eine Arbeitskante, insbesondere eine Schneidkante bildenden Abschrägung, aus walmgewalztem Flachstahl zu entwickeln, das die Standzeit des Werkzeuges erhöht, und außerdem noch billiger in der Herstellung kommt.

Erfindungsgemäß wird das Ziel dadurch erreicht, daß an einem Flachprofil zumindest eine, gegebenenfalls beide Schmalseite(n) durch Walzen bei Überfüllung des Walzenkalibers im letzten Stich, schräg geformt bzw. mit einer Abschrägung gebildet wird (werden) und ein, ein gegebenenfalls im wesentlichen trapez: oder parallelogrammartiges Querschnittsprofil aufweisender Rohling, mit zumindest einer, eine homogene Materialstruktur aufweisende Walzfahne die durch Austreten des Materials aus dem Kaliberspalt beim Walzen im, durch den spitzen Winkel der Seitenfläche und/oder der Abschrägung(en) bzw. Schrägfläche(n) gebildeten, Schneidkantenbereich hergestellt und durch eine Wärmebehandlung vergütet und mindestens im Bereich der Walzfahne durch Schleifen endbearbeitet wird

Zunächst wird dadurch erreicht, daß sich eine Materialersparnis ergibt, weil die Abschrägung nun nicht mehr mechanisch gefertigt werden muß. Das Wesentliche ist aber die Erhöhung der Standzeit der Schneidkante, weil im Breich der Walzfahne eine verbesserte Materialstruktur vorliegt und die entkohlte Oberflächenzone im Zuge des Schleifens ohnehin entfernt wird. Die Folge ist ein besser schneidendes Maschinenmesser mit längerer Lebensdauer.

Weiters lag der Erfindung die Aufgabe zugrunde, einen Rohling zur Herstellung von behärteten bzw. vergüteten Werkzeugen, insbesondere Maschinenmesser, mit mindestens einer eine Arbeitskante, insbesondere eine Schneidkante bildenden Abschrägung aus warmgewalztem Flachstahl zu schaffen.

Diese Aufgabe wird dadurch gelöst, daß das Querschnittsprofil mit einer Dicke von 5 bis 30 mm und einer Breite von 10 bis 120 mm im Arbeitskanten- bzw. Schneidkantenbereich eine Walzfahne mit einer Dicke von 1 bis 3 mm aufweist, wobei deren Dicken- und Breitenverhältnis 1: 1 bis 1: 3 beträgt, und daß zur Bildung des Arbeits- bzw. Schnittkantenbereiches die Seitenfläche und/oder die Abschrägung(en) einen Winkel von 30° bis 90°, vorzugsweise von 45°-60°, einschließen, wobei die Walzfahne jenen Bereich darstellt, der für die Endbearbeitung durch Schleifen zur Bildung der Arbeits- bzw Schnittkante vorgesehen ist.

Als besonderer Vorteil ist aber die Tatsache anzusehen, daß der zunächst durch den Walzvorgang längsgerichtete Faserverlauf gerade durch das Zusammenquetschen des Materials bei der Bildung der Walzfahne eine Umlenkung in Richtung der Schneidkante erfährt und somit eine Strukturverbesserung gerade an der Schneidkante bildet. Nachdem nun beim Schleifen an der Schneide die Oberflächenzone, die gegebenenfalls im Zuge des Erzeugungsprozesses entkohlt wurde, abgetragen wird, ist es leicht verständlich, daß durch diese erfindungsgemäße Maßnahme sich eine erhebliche Verbesserung der Standzeit eines solcherart hergestellten Maschinenmessers ergibt.

Anhand eines Ausführungsbeispieles sei die Erfindung näher erläutert. Es zeigen
Fig. 1: Profil eines Schneidmessers
Fig. 2: Profil mit beidseitiger Schneide
Fig. 3: Abkantprofil

Wie aus Fig. 1 ersichtlich, ist ein trapezförmiges Fertigprofil 1 aufgeführt. Es weist eine im rechten Winkel erstellte Stirnfläche 2 zu den oberen und unteren Seitenflächen 4, 5 auf. An der gegenüberliegenden Seite der Stirnfläche 2 ist die Abschrägung 3 zu ersehen. Diese begrenzenden Flächen stellen das fertige Produkt dar, nach.dem infolge der Abschrägung 3 eine Schneidkante 7 gebildet wurde. Dieses Profil wurde aus einem Flachstahl erstellt, wie die strichliert angedeutete Kontur 6 zeigt. Wird nun der mit Übermaß belassene und gewalzte Flachstahl an einer Seite zur Bildung der Schneide schräg gewalzt, so ist es vorteilhaft, durch ein überfülltes Kaliber bewußt eine Walzfahne 8 im letzten Stich zu erstellen. Der Rohling hat deshalb vor der mechanischen Bearbeitung die Form gemäß der dünnen Linie als fertiges, trapezartiges Profil 9.

Die Fig. 2 zeigt nun eine weitere vorteilhafte Variante der Herstellung eines Maschinenmessers. Es wird ein parallelogrammartiges Fertigprofil 10 erstellt, das aus den parallelen Flächen 13 und den beiden Abschrägungen 11 besteht. An der linken unteren und an der rechten oberen Seite ergibt sich die Schneidkante 7. Auch hier wird kein Flachstahl als Flachprofil 12, sondern bei der Erstellung des Halbzeuges je eine Abschrägung 11, jedoch mit Übermaß für die Bearbeitungszugabe gewalzt, derart, daß an beiden zu erstellenden Schneidkanten 7 eine Walzfahne 14 verbleibt. Der fertige Rohling weist dann die wieder mit einer dünnen Linie angegebene Kontur eines parallelogrammartigen Profils 15 auf. Hernach kann es zur Messerherstellung in Mitte getrennt werden.

Schließlich sei noch ein weiteres Ausführungsbeispiel gemäß Fig. 3 genannt. Mit dem vorhin genannten Herstellungsverfahren kann auch ein Abkantprofil erstellt werden, wie dies bei der Blechverarbeitung Anwendung findet. Das Abkantprofil 16 als Endprodukt besteht aus den oberen und unteren parallelen Flächen 19, jedoch ist die Abschrägung 18 beispielsweise so gewählt, daß eine scharfe Kante 21 in Mitte verbleibt. Auch hier wird anstelle dEr Flachstahlkontur 17 ein gemäß der dünnen Linie gewalztes Profil 22 gefertigt, bei dem an der sich schneidenden Linie der Abschrägungen 18 eine Walzfahne 20 verbleibt. Nachdem der Abkantrohling in der Weise gefertigt und gehärtet wurde, wird das Profil 22 gegebenenfalls allseitig, aber zumindest an den Abschrägungen 18 geschliffen. Damit nun keine Entkohlung an der Kante 21 vorliegt, beläßt man bewußt beim Walzen die Walzfahne 20.

In beiden Fällen wird angestrebt, die Walzfahne 8, 14 mit einem Dicken _ Breitenverhältnis von 1: 1 bis 1: 3 zu wählen. Die Größe der Walzfahne 7 hängt in erster Linie von der Größenordnung des Fertigprofils 1, 10 ab. Wie die Erfahrung zeigt, wird die Walzfahnendicke von 1 mm beginnend, sich bis zu einer Stärke von 3 mm erstrecken, wenn sich die Profildicke zwischen 5 bis 30 mm bzw. die Profilbreite zwischen 10 bis 120 mm ergibt.

Aus diesem Herstellverfahren ergibt sich ein materialsparend in der Fertigung und mit einer hohen Standzeit zu erwartendes Maschinenmesser

Darüberhinaus ergibt sich selbstverständlich die Möglichkeit, dieses Herstellverfahren auch auf Rundmesser auszudehnen. Es braucht lediglich ein der Walzfahne ähnlicher Vorsprung belassen werden, damit beim Schleifvorgang an der Schneide keine Entkohlung und damit Härteverminderung eintritt.

## Patentansprüche

1. Verfahren zur Herstellung von gehärteten bzw. vergüteten Werkzeugen, insbesondere Maschinenmesser, mit mindestens einer eine Arbeitskante, insbesondere eine Schneidkante, bildenden Abschrägung, aus warmgewalztem Flachstahl, dadurch gekennzeichnet, daß an einem Flachprofil (6, 12, 17) zumindest eine, gegebenenfalls beide, Schmalseite(n) durch Walzen, bei Überfüllung des Walzenkalibers im letzten Stich, schräg geformt bzw. mit einer Abschrägung (3, 11, 18) gebildet wird(werden) und ein, ein gegebenenfalls im wesentlichen trapez-oder parallelogrammartiges Querschnittsprofil (9, 15, 22) aufweisender Rohling, mit zumindest einer, eine homogene Materialstruktur aufweisende Walzfahne (8, 14, 20), die durch Austreten des Materials aus dem Kaliberspalt beim Walzen im durch den, spitzen Winkel der Seintenfläche (5, 13, 19) und/oder Abschrägung(en) (3, 11, 18) bzw. Schrägfläche(n) gebildeten Schneidkantenbereich (7, 21) hergestellt und durch eine Wärmebehandlung vergütet und mindestens im Bereich der Walzfahne (8, 14, 20) durch Schleifen endbearbeitet wird.

2. Rohling zur Herstellung von gehärteten bzw. vergüteten Werkzeugen, insbesondere Maschinenmesser, mit mindestens einer eine Arbeitskante, insbesondere eine Schneidkante,bildenden Abschrägung aus warmgewalztem Flachstahl, dadurch gekennzeichnet, daß das Querschnittsprofil (9, 15, 22) mit einer Dicke von 5 bis 30 mm und einer Breite von 10 bis 120 mm im Arbeitskanten- bzw. Schneidkantenbereiches (7, 21) eine Walzfahne (8, 14, 20) mit einer dicke von 1 bis 3 mm aufweist, wobei deren Dicken-Breitenverhältnis 1: 1 bis 1: 3 beträgt.

3. Rohling nach Anspruch 2, dadurch gekennzeichnet, daß zur Bildung des Arbeits- bzw. Schnittkantenbereiches (7, 21) die Seitenfläche (5, 13) und/oder die Abschrägung(en) (3, 11, 18) einen Winkel von 30° bis 90°, vorzugsweise von 45° bis 60°, einschließen, wobei die Walzwahne (8, 14, 20) jenen Bereich darstellt, der für die Endbearbeitung durch Schleifen zur Bildung der Arbeits- bzw. Schnittkante vorgesehen ist.

## Revendications

1. Procédé de fabrication, à partir d'acier plat laminé à chaud, d'outils durcis par exemple par traitement thermique, de couteaux mécaniques notamment, comportant au minimum un chanfrein constituant un tranchant, caractérisé en ce que dans un profil plat (6, 12, 17), au minimum un, éventuellement deux, petit(s) côté(s) est (sont)façonné(s) en biais par laminage avec pincement du calibre des cylindres dans la dernière passe et forme(nt) un chanfrein (3, 11, 18) et une ébauche, dont le profil présente éventuellement une section transversale (9, 15, 22) de type trapèze ou parallélogramme pour l'essentiel, comporte au minimum un talon de laminage (8, 14, 20), dont la structure de matériau est homogène, talon, qui, lors du laminage, est, par refoulement du matériau hors de la cannelure, réalisé dans la zone (7, 21) du tranchant formée par l'angle aigu du côté latéral (5, 13, 19) et/ou du(des) chanfrein(s) (3, 11, 18) et des côtés obliques, pièce qui est durcie par un traitement thermique et finie par meulage au minimum dans la zone du talon de laminage (8, 14, 20).

2. Ebauche pour la fabrication à partir d'acier plat laminé à chaud d'outils durcis par exemple par traitement thermique, de couteaux mécaniques notamment, comportant au minimum un chanfrein constituant une arête de travail, un tranchant en particulier, caractérisée en ce que le profil de la coupe transversale (9, 15, 22), de 5 à 30 mm d'épaisseur et de 10 à 120 mm de largeur, présente dans la zone (7,21) de l'arête de travail ou du tranchant un talon de laminage (8, 14, 20) d'une épaisseur de 1 à 3 mm et dont le rapport épaisseur-largeur va de 1: 1 à 1: 3.

3. Ebauche selon la revendication 2, caractérisée en ce que, pour la réalisation de la zone de travail ou du tranchant (7, 21), les côtés (5, 13) et/ou le(s) chanfrein(s) (3, 11, 18) forme(nt) un angle de 30 à 90°, de 45 à 60° de préférence, le talon de laminage (8, 14, 20) constituant cette zone prévue dans la formation de l'arête de travail ou du tranchant pour la finition par meulage.

## Claims

1. A method of producing hardened or tempered tools, in particular machine knives, with at least one bevel forming a cutting edge and made of hot-rolled flat steel, characterised in that, on a flat profile (6, 12, 17), at least one, if applicable both, narrow side(s) is (are) formed so as to be bevelled or with a bevel edge (3, 11, 18) by rolling _ when the roll groove is overfilled in the last pass _ and a blank having an if necessary substantially trapezium-like or parallelogram-like cross-sectional profile (9, 15, 22), with at least one rolling vane (8, 14, 20), having a homogeneous material structure, which vane is produced when the material emerges from the groove gap during rolling in the cutting edge region (7, 21), formed by the pointed angle of the side face (5, 13, 19) and/or of the bevel(s) (3, 11, 18) or the bevelled face(s), and is tempered by heat-treatment and finished by grinding, at least in the region of the rolling vane (8, 14, 20).

2. A blank for producing hardened or tempered tools, in particular machine knives, with at least one bevel made of hot-rolled flat steel and forming a working edge, in particular a cutting edge, characterised in that the cross-sectional profile (9, 15, 22) with a thickness of 5 to 30 mm and a breadth of 10 to 120 mm in the working edge region or cutting edge region (7, 21) has a rolling vane (8, 14, 20) with a thickness of 1 to 3 mm, the thickness-breadth ratio thereof being 1: 1 to 1: 3.

3. A blank according to claim 2, characterised in that the side face (5, 13) and/or the bevel(s) (3, 11, 18) form an angle of 30° to 90°, preferably 45° to 60°, for forming the working or cutting edge region (7, 21), where the rolling vane (8, 14, 20) represents that region which is provided for the finishing by grinding in order to form the working or cutting edge.
